# FASCICULE DE BREVET EUROPEEN

(11) **EP 2 766 508 B1**
(45) Date de publication et mention de la délivrance du brevet: **05.10.2016**
(21) Numéro de dépôt: 12781391.3
(22) Date de dépôt: 12.10.2012
(51) Int. Cl.: C23C 22/56, C23C 22/83, C23C 18/12, C23C 18/04

(54) **PROCÉDÉ DE TRAITEMENT ANTICORROSION D'UN SUBSTRAT MÉTALLIQUE SOLIDE**
VERFAHREN ZUR KORROSIONSSCHUTZBEHANDLUNG FESTER METALLSUBSTRATE
PROCESS FOR THE ANTICORROSION TREATMENT OF A SOLID METAL SUBSTRATE

(30) Priorité: 14.10.2011 FR 1103137
(43) Date de publication de la demande: 20.08.2014
(73) Titulaire: Université Paul Sabatier Toulouse III, 31400 Toulouse (FR); Centre National de la Recherche Scientifique (CNRS), 75794 Paris Cedex 16 (FR); Mecaprotec Industries, 31600 Muret (FR)
(72) Inventeur: ANSART, Florence, F-31670 Labege (FR); BLETA, Rudina, 62300 LENS (FR); BONINO, Jean-Pierre, F-31320 Pechabou (FR); ESTEBAN, Julien, F-31100 Toulouse (FR); JAUBERT, Olivier, F-31770 Colomiers (FR); GRESSIER, Marie, F-31320 Auzeville Tolosane (FR); LENORMAND, Pascal, F-31400 Toulouse (FR); MENU, Marie-Joëlle, F-31670 Labege (FR); XUEREB, Elodie, F-32000 Auch (FR); BARES, Pierre, F-31220 Mondavezan (FR); GAZEAU, Céline, F-12000 Rodez (FR)
(74) Mandataire: Cabinet BARRE LAFORGUE & associés
(86) Numéro de dépôt international: PCT/FR2012/052337
(87) Numéro de publication internationale: WO 2013/054064

(56) Documents cités:
- WO-A2-2009/059798
- ZHONG X ET AL: "Effect of cerium concentration on microstructure, morphology and corrosion resistance of cerium-silica hybrid coatings on magnesium alloy AZ91D", PROGRESS IN ORGANIC COATINGS, ELSEVIER BV, NL, vol. 69, no. 1, 1 septembre 2010 (2010-09-01), pages 52-56, XP027122753, ISSN: 0300-9440 [extrait le 2010-07-06]
- PALOMINO L M ET AL: "Electrochemical study of modified cerium-silane bi-layer on Al alloy 2024-T3", CORROSION SCIENCE, OXFORD, GB, vol. 51, no. 6, 1 juin 2009 (2009-06-01), pages 1238-1250, XP026138980, ISSN: 0010-938X, DOI: 10.1016/J.CORSCI.2009.03.012 [extrait le 2009-03-19]
- DU Y J ET AL: "Inorganic/organic hybrid coatings for aircraft aluminum alloy substrates", PROGRESS IN ORGANIC COATINGS MAY 2001 ELSEVIER NL, vol. 41, no. 4, mai 2001 (2001-05), pages 226-232, XP002676909, DOI: DOI:10.1016/S0300-9440(01)00133-3
- HAMMER P ET AL: "Improvement of the corrosion resistance of polysiloxane hybrid coatings by cerium doping", JOURNAL OF NON-CRYSTALLINE SOLIDS, NORTH-HOLLAND PHYSICS PUBLISHING. AMSTERDAM, NL, vol. 356, no. 44-49, 1 octobre 2010 (2010-10-01), pages 2606-2612, XP027488795, ISSN: 0022-3093, DOI: 10.1016/J.JNONCRYSOL.2010.05.013 [extrait le 2010-06-02]

## Description

L'invention concerne un procédé de traitement anticorrosion d'un substrat métallique solide, notamment d'un substrat en aluminium ou en alliage d'aluminium. L'invention concerne en outre un substrat métallique solide traité contre la corrosion, susceptible d'être obtenu par un tel procédé.

Un tel procédé de traitement anticorrosion présente des applications dans le domaine général du traitement de surface de substrats métalliques solides, notamment de pièces métalliques. Un tel procédé trouve ses applications dans le domaine des véhicules de transport, notamment des navires, des véhicules automobiles et des aéronefs dans lequel se pose le problème de la lutte contre la corrosion des pièces métalliques.

On connaît déjà des procédés de traitement de surface d'un substrat métallique solide dans lequel on utilise des réactifs à base de chrome. De tels réactifs sont toxiques pour l'environnement et pour la santé humaine et leur utilisation est règlementée.

Pour pallier les inconvénients liés à l'utilisation du chrome, il a été proposé (Pepe et al., 2004, Journal of Non-Crystalline Solids, 348, 162-171) de former un revêtement à base de gel de silice en surface d'un substrat en alliage d'aluminium par un procédé sol/gel. On réalise un tel traitement par trempage et retrait ("dip-coating") du substrat en alliage d'aluminium dans une solution hybride de tetraéthylorthosilicate (TEOS) et de méthyltriéthoxysilane (MTES) contenant du nitrate de cérium. Un tel procédé ne permet pas d'obtenir un revêtement anticorrosion présentant en même temps des propriétés de résistance mécanique - notamment une résistance à l'arrachement- améliorées et aussi des propriétés de cicatrisation et un effet barrière améliorés.

L'invention vise à pallier les inconvénients précédemment évoqués en proposant un procédé de traitement anticorrosion d'un substrat métallique solide qui ne nécessite pas l'utilisation de dérivés du chrome -notamment du chrome VI- qui est cancérigène, mutagène et reprotoxique.

On connait aussi de « Zhong et al, (2010), Progress in Organic Coatings, 69, 52-56 » un procédé de traitement d'un alliage d'aluminium dans lequel on prépare une solution hydro-alcoolique de γ-glycidoxypropyltriméthoxysilane (GPTMS) et de vinytriéthoxysilane (VETO), puis on réalise une hydrolyse/condensation de ladite solution hydro-alcoolique de façon à former un gel, puis on ajoute au gel formé une quantité de nitrate de cérium.

"Palomino et al, (2009), Corrosion Science, 51, 1238-1250" décrit un traitement anticorrosion d'un alliage d'aluminium.

L'invention vise à proposer un procédé de traitement anticorrosion adapté pour former un revêtement anticorrosion en surface d'un substrat métallique solide qui est de grande résistance mécanique.

L'invention vise également à proposer un tel procédé de traitement anticorrosion qui permette l'obtention d'une couche de revêtement anticorrosion d'épaisseur contrôlée -notamment comprise entre 1 µm et 15 µm- et compatible avec les préconisations industrielles, notamment dans le domaine de l'aéronautique.

Un autre objectif de l'invention est de proposer un procédé de traitement anticorrosion d'un substrat métallique solide -notamment de pièces métalliques pour l'aéronautique- adapté pour permettre la formation d'un revêtement anticorrosion dudit substrat métallique solide qui soit d'épaisseur sensiblement homogène sur la surface du substrat métallique solide, qui soit couvrant et qui soit aussi nivelant. Par nivelant, on entend qu'un tel revêtement présente une surface extérieure libre -c'est-à-dire opposée au substrat- qui soit sensiblement plane indépendamment de la présence de défauts structurels en surface du substrat métallique solide sous-jacent. En particulier, l'invention vise à proposer un tel procédé adapté pour permettre la formation d'un revêtement anticorrosion ne présentant pas de fissuration au niveau desdits défauts structurels.

L'invention vise aussi un tel procédé qui soit adapté pour permettre la formation d'une couche anticorrosion qui soit résistante à la fissuration.

L'invention vise en outre un tel procédé adapté pour permettre la formation d'un revêtement anticorrosion de surface d'un substrat métallique solide présentant en même temps des propriétés de protection passive -en particulier, par effet barrière- dudit substrat vis-à-vis d'un environnement extérieur corrosif et des propriétés de protection active de cicatrisation et de limitation de la progression de la corrosion au niveau d'une piqure accidentelle susceptible d'affecter le revêtement anticorrosion.

L'invention vise aussi un tel procédé de traitement anticorrosion adapté pour pouvoir être appliqué sur un substrat métallique solide poli ou sur un substrat métallique solide non poli.

L'invention vise également à atteindre tous ces objectifs à moindre coût, en proposant un procédé qui soit simple et qui ne nécessite pour sa mise en oeuvre que des étapes de mise en contact d'un substrat métallique solide et de solutions liquides.

L'invention vise également et plus particulièrement à proposer un tel procédé qui soit compatible avec les contraintes de sécurité et de respect de l'environnement.

L'invention vise de surcroît à proposer une telle solution qui préserve les habitudes de travail des personnels, soit facile à utiliser, et n'implique pour sa mise en oeuvre que peu de manipulations.

L'invention vise aussi un tel procédé de traitement anticorrosion utilisant une solution de traitement qui soit simple dans sa composition par rapport aux solutions liquides de traitement de l'état de la technique.

L'invention vise donc aussi un revêtement anticorrosion présentant des propriétés protectrices améliorées par rapport aux revêtements anticorrosion de l'état de la technique, notamment des propriétés anticorrosion qui soient améliorées dans le temps.

Pour ce faire, l'invention concerne un procédé de traitement anticorrosion selon la revendication 1.

Avantageusement et selon l'invention, la solution de traitement présentant un rapport (Si/Ce) molaire d'élément silicium du(des) alcoxysilane(s) par rapport au(x) cation(s) du cérium (Ce) compris entre 50 et 500, notamment entre 80 et 250. Avantageusement et selon l'invention, le(s) cation(s) du cérium (Ce) présente(nt) une concentration comprise entre 0,005 mole/L et 0,015 mole/L -notamment comprise entre 0,005 mole/L et 0,01 mole/L, préférentiellement de l'ordre de 0,010 mole/L- dans la solution de traitement.

Dans un procédé selon l'invention, on mélange au moins un alcoxysilane et au moins un cation du cérium (Ce) dans une solution hydro-alcoolique liquide dans des conditions propres à permettre une hydrolyse/condensation dudit au moins un alcoxysilane et dudit au moins un cation du cérium (Ce), et on applique ladite solution de traitement sur la surface oxydable d'un substrat métallique solide pour pouvoir former en surface du substrat métallique solide, une matrice hybride par hydrolyse/condensation de chaque alcoxysilane(s) et de chaque cation de cérium (Ce).

Dans un procédé selon l'invention, l'hydrolyse/condensation de chaque alcoxysilane(s) est réalisée dans la solution de traitement en présence de chaque cation(s) de cérium (Ce), ladite solution de traitement présentant un rapport (Si/Ce) molaire d'élément silicium du(des) alcoxysilane(s) de départ par rapport au(x) cation(s) du cérium (Ce) de départ compris entre 50 et 500, notamment entre 80 et 250.

Les inventeurs ont observé que la sélection d'une valeur de concentration des cations de cérium dans la solution de traitement ne constitue pas une sélection arbitraire de concentration, mais au contraire que cette sélection procure un résultat surprenant, totalement imprévisible, non décrit dans l'état de la technique et selon lequel la concentration sélectionnée du cation de cérium (Ce) dans la solution de traitement anticorrosion d'un substrat métallique solide permet en même temps (1) d'obtenir une adhérence optimale de la solution de traitement en surface du substrat métallique solide, (2) la formation d'une matrice hybride de protection passive dudit substrat métallique solide par effet de barrière adapté pour limiter la formation de produits de corrosion du substrat métallique solide - notamment d'un substrat métallique solide présentant une piqure-, et (3) de former une telle matrice hybride de protection présentant des propriétés de résistance physique aux agressions mécaniques -notamment de résistance à la délamination, de résistance à la fissuration, et des propriétés de déformation plastique- et de résistance vis-à-vis de la corrosion -tant à 1 jour, 7 jours et 14 jours de traitement corrosif par immersion dans une solution corrosive de NaCℓ à 0,05 mole/L dans l'eau- qui sont améliorées.

De telles propriétés de résistance physique aux agressions mécaniques sont notamment évaluées par des techniques connues en elles-mêmes de l'homme du métier, en particulier par nano-indentation -pour l'évaluation du module d'élasticité de Young et de la dureté (par exemple, nano-dureté de Vickers)-ou par rayage progressif ("nano-scratch") pour l'évaluation de l'adhérence et de la résistance à la délamination du revêtement anticorrosion en surface du substrat métallique solide.

Avantageusement, le cation de cérium est un cation de cérium unique et la concentration du cation de cérium unique dans la solution de traitement est comprise entre 0,005 mole/L et 0,015 mole/L, notamment comprise entre 0,005 mole/L et 0,01 mole/L, préférentiellement de l'ordre de 0,01 mole/L.

Avantageusement, le cation de cérium est une composition comprenant une pluralité de cations de cérium distincts et la concentration cumulée de la pluralité de cations de cérium distincts dans la solution de traitement est elle-même comprise entre 0,005 mole/L et 0,015 mole/L, notamment comprise entre 0,005 mole/L et 0,01 mole/L, préférentiellement de l'ordre de 0,01 mole/L.

Un revêtement anticorrosion selon l'invention, c'est à dire un revêtement obtenu avec une solution de traitement comprenant une concentration en cation de cérium -notamment en Ce^{III}- comprise entre 0,005 mole/L et 0,015 mole/L, présente :
- une valeur (Hv) critique de déformation plastique mesurée par nano-indentation qui est maximale et de l'ordre de 39 pour une concentration en cérium de 0,01 mole/L dans la solution de traitement ;
- une valeur de charge critique de délamination F_{D} (mN) du revêtement anticorrosion sur le substrat métallique solide qui est maximale et de l'ordre de 24 mN pour une concentration en cérium de 0,01 mole/L dans la solution de traitement ;
- une valeur de charge critique de fissuration F_{f} (mN) du revêtement anticorrosion qui est maximale et de l'ordre de 15 mN pour une concentration en cérium de 0,01 mole/L dans la solution de traitement, et ;
- une valeur de charge critique de déformation plastique sans fissuration F_{DP} (mN) maximale de l'ordre de 6 mN pour une concentration en cérium de 0,01 mole/L dans la solution de traitement.

Les inventeurs ont observé qu'une concentration en cation de cérium dans la solution de traitement comprise entre 0,005 mole/L et 0,015 mole/L selon l'invention confère au revêtement anticorrosion d'un substrat métallique solide une résistance vis-à-vis de la corrosion qui est optimale après dépôt et avant immersion dans une solution corrosive. En revanche, une concentration en cation de cérium dans la solution de traitement supérieure à 0,015 mole/L conduit à une dégradation significative de l'effet barrière de la couche de protection et une résistance vis-à-vis de la corrosion diminuée avant immersion dans une solution corrosive. La résistance surfacique en milieu corrosif d'une telle couche de protection de 6,3 µm d'épaisseur, obtenue par un traitement anticorrosion d'un substrat métallique solide avec une solution de traitement contenant 0,05 mole/L de cation de cérium, et immédiatement après immersion dudit substrat métallique dans le milieu corrosif est de l'ordre de 2,8.10⁶ Ω.cm². La résistance surfacique en milieu corrosif d'une telle couche de protection de 6,3 µm d'épaisseur, obtenue par un traitement anticorrosion d'un substrat métallique solide avec une solution de traitement contenant 0,1 mole/L de cation de cérium, et immédiatement après immersion dudit substrat métallique dans le milieu corrosif est de l'ordre de 2,0.10⁵ Ω.cm² telle que mesurée par spectroscopie d'impédance électrochimique (SIE).

En outre, une concentration en cation de cérium dans la solution de traitement comprise entre 0,005 mole/L et 0,015 mole/L selon l'invention permet :
- une diminution de l'angle de contact de la solution de traitement sur le substrat métallique solide traduisant une mouillabilité améliorée de la surface du substrat métallique solide vis-à-vis de la solution de traitement et une application améliorée de ladite solution de traitement sur la surface du substrat métallique solide ;
- un ancrage amélioré de la matrice hybride obtenue à partir de la solution de traitement sur la surface du substrat métallique solide ;
- une prise de masse améliorée de la solution de traitement en surface du substrat métallique solide. Une telle prise de masse révèle un effet structurant de la solution de traitement et de la matrice hybride obtenue à partir de la solution de traitement, et ;
- de privilégier le Ce^{III} aux dépends du Ce^{IV} dans la solution de traitement et dans le sol hybride. On mesure la distribution Ce^{III}/Ce^{IV} par spectrométrie photo-électronique X (XPS) de surface.

Les inventeurs ont observé qu'une telle concentration en cations de cérium comprise entre 0,005 mole/L et 0,015 mole/L dans la solution de traitement est adaptée pour pouvoir pour le moins préserver les propriétés mécaniques de la matrice hybride obtenue à partir de la solution de traitement, pour conférer à la solution de traitement des qualités rhéologiques et d'adhérence en surface du substrat métallique solide qui sont améliorées par rapport à une solution de traitement ne présentant pas une telle concentration, tout en conférant à ladite matrice hybride des propriétés de protection passive du substrat métallique solide par effet barrière.

Avantageusement et selon l'invention, on choisit chaque alcoxysilane dans le groupe formé :
- des tétraalcoxysilanes de formule générale (I) suivante ;

   Si(O-R₁)₄ (I),

   dans laquelle :
   ∘ Si est l'élément silicium, O est l'élément oxygène ;
   ∘ R₁ est choisi dans le groupe formé :
      ▪ d'un groupement hydrocarboné -notamment un méthyle ou un éthyle- de formule [-CₙH₂ₙ₊₁], n étant un nombre entier supérieur ou égal à 1,
      ▪ du groupement 2-hydroxyéthyle (HO-CH₂-CH₂-), et ;
      ▪ d'un groupement acyle de formule générale -CO-R'₁ dans laquelle R'₁ est un groupement hydrocarboné -notamment un méthyle, un éthyle- de formule [-CₙH₂ₙ₊₁], n étant un nombre entier supérieur ou égal à 1, et ;
- des alcoxysilanes de formule générale (II) suivante :

   Si(O-R₂)₄₋ₐ(R₃)ₐ (II) ;

   dans laquelle :
   ∘ R₂ est choisi dans le groupe formé :
      ▪ d'un groupement hydrocarboné -notamment un méthyle, un éthyle- de formule [-CₙH₂ₙ₊₁], n étant un nombre entier supérieur ou égal à 1,
      ▪ du groupement 2-hydroxyéthyle (HO-CH₂-CH₂-), et ;
      ▪ d'un groupement acyle de formule générale -CO-R'₁ dans laquelle R'₁ est un groupement hydrocarboné -notamment un méthyle, un éthyle- de formule [-CₙH₂ₙ₊₁], n étant un nombre entier supérieur ou égal à 1, et ;
   o R₃ est un groupement organique -notamment un groupement organique formé d'atome(s) de carbone, d'atome(s) d'hydrogène et le cas échéant d'atome(s) d'azote, d'atome(s) d'oxygène et éventuellement d'atome(s) de soufre et d'atome(s) de phosphore- lié à l'élément silicium (Si) de l'alcoxysilane par une liaison Si-C ;
   o a est un nombre entier naturel de l'intervalle ]0 ; 4[, -de préférence égal à 1-.

Avantageusement, dans une première variante d'un procédé selon l'invention, on choisit chaque alcoxysilane dans le groupe formé du tétraéthoxysilane (TEOS), du tétraméthoxysilane (TMOS), du tétraacétoxysilane (TAOS) et du tétra-2-hydroxyéthoxysilane (THEOS).

Avantageusement, dans une deuxième variante d'un procédé selon l'invention, on choisit le groupement R₃ de chaque alcoxysilane dans le groupe formé des méthacrylates, des acrylates, des vinyles, des époxyalkyles et des époxyalcoxyalkyles dans lesquels le(s) groupement(s) alkyle présente(nt) de 1 à 10 atomes de carbone et est(sont) choisi(s) parmi les groupements alkyle linéaires, les groupements alkyle ramifiés et les groupements alkyle cycliques.

Avantageusement, on choisit le groupement R₃ de chaque alcoxysilane dans le groupe formé du 3,4-époxycyclohexyléthyle et du glycidoxypropyle.

Avantageusement, on choisit chaque alcoxysilane dans le groupe formé du glycidoxypropyltriméthoxysilane (GPTMS), du glycidoxypropylméthyldiméthoxysilane (MDMS), du glycidoxypropylméthyldiéthoxysilane (MDES) du glycidoxypropyltriéthoxysilane (GPTES), du méthyltriéthoxysilane (MTES), du diméthyldiéthoxysilane (DMDES), du métacryloxypropyltriméthoxysilane (MAP), du 3-(triméthoxysilyl)propylamine (APTMS), du 2-(3,4-époxycyclohexyl)éthyl-triéthoxysilane (ECHETES), du 2-(3,4-époxycyclohexyl)éthyl-triméthoxysilane (ECHETMS) et du 5,6-époxyhexyltriéthoxysilane (EHTES).

Dans cette deuxième variante d'un procédé selon l'invention, on forme, par hydrolyse condensation de chaque alcoxysilane, une matrice hybride organique/inorganique.

Avantageusement et selon l'invention, la solution de traitement comprend un alcoxysilane unique.

Avantageusement et selon l'invention, la solution de traitement comprend au moins un alcoxyde métallique.

Avantageusement et selon l'invention, chaque alcoxyde métallique est de formule générale (VII) suivante :

M'(O-R₉)_{n"} (VII),

dans laquelle :
o M' est un élément métallique choisi dans le groupe formé de l'aluminium (Aℓ), du vanadium (V), du titane (Ti) et du zirconium (Zr),
o R₉ est un groupement hydrocarboné aliphatique de formule [-CₙH₂ₙ₊₁] -notamment choisi dans le groupe formé d'un méthyle, d'un éthyle, d'un propyle, d'un butyle, en particulier d'un butyle secondaire de formule [CH₃-CH₂-(CH₃)CH-]- dans laquelle n est un nombre entier supérieur ou égal à 1, et ;
o n" est un nombre entier naturel représentant la valence de l'élément métallique M'.

Dans un procédé selon l'invention, on forme par hydrolyse de chaque alcoxysilane et de chaque alcoxyde métallique des espèces réactives réparties de façon homogène dans la solution de traitement et aptes à polymériser et à former une matrice hybride organique/inorganique. On forme ainsi une matrice hybride organique/inorganique par hydrolyse condensation de chaque alcoxysilane et de chaque alcoxyde métallique.

Avantageusement, on choisit chaque alcoxyde métallique dans le groupe formé des alcoxydes d'aluminium -notamment du tri(*s*-butoxyde) d'aluminium, du tri(*n*-butoxyde) d'aluminium, du tri(éthoxyde) d'aluminium, du tri(éthoxyéthoxyéthoxyde) d'aluminium et du tri(*iso*propoxyde) d'aluminium-, des alcoxydes de titane -notamment du tétra(*n*-butoxyde) de titane, du tétra(*iso*butoxyde) de titane, du tétra(*iso*propoxyde) de titane, du tétra(méthoxyde) de titane et du tétra(éthoxyde) de titane-, des alcoxydes de vanadium, -notamment du tri(*iso*butoxyde)oxyde de vanadium et du tri(*iso*propoxyde)oxyde de vanadium et des alcoxydes de zirconium -notamment du tétra(éthoxyde) de zirconium, du tétra(*iso*propoxyde) de zirconium, du tétra(*n*-propoxyde) de zirconium, du tétra(*n*-butoxyde) de zirconium et du tétra(*t*-butoxyde) de zirconium.

Avantageusement, chaque alcoxyde métallique est un alcoxyde d'aluminium de formule générale (III) suivante :

Aℓ(OR₄)ₙ (III),

dans laquelle :
∘ Aℓ et O sont respectivement les éléments aluminium et oxygène, et ;
o R₄ est un groupement hydrocarboné aliphatique présentant de 1 à 10 atomes de carbone -notamment choisi dans le groupe formé d'un méthyle, d'un éthyle, d'un propyle, d'un butyle, en particulier d'un butyle secondaire de formule [CH₃-CH₂(CH₃)-CH-]- ;
o n est un nombre entier naturel représentant la valence de l'élément aluminium (Aℓ).

Avantageusement et selon l'invention, la solution de traitement comprend un alcoxyde métallique unique. On forme ainsi une matrice hybride inorganique par hydrolyse condensation de chaque alcoxysilane et de l'alcoxyde métallique unique. Avantageusement, la solution de traitement comprend un alcoxyde métallique unique et un alcoxysilane unique. On forme ainsi une matrice hybride inorganique par hydrolyse condensation de l'alcoxysilane unique et de l'alcoxyde métallique unique.

Avantageusement, la solution de traitement comprend, à titre d'alcoxyde métallique unique, un alcoxyde d'aluminium unique.

On forme ainsi une solution de traitement comprenant un alcoxyde métallique -notamment un alcoxyde d'aluminium- unique et un alcoxysilane unique, ladite solution de traitement étant d'une grande simplicité dans sa composition et malgré tout adaptée pour procurer un revêtement anticorrosion hautement performant.

Avantageusement, l'alcoxyde d'aluminium unique est choisi dans le groupe formé du tri(*s*-butoxyde) d'aluminium, du tri(*n*-butoxyde) d'aluminium, du tri(éthoxyde) d'aluminium, du tri(éthoxyéthoxyéthoxyde) d'aluminium et du tri(*iso*propoxyde) d'aluminium.

Avantageusement, le rapport molaire des alcoxysilanes par rapport aux alcoxydes métalliques dans la solution de traitement est compris entre 99/1 et 50/50. Avantageusement, le rapport molaire de l'ensemble des alcoxysilanes par rapport à l'ensemble des alcoxydes métalliques dans la solution de traitement est compris entre 99/1 et 50/50.

Avantageusement et selon l'invention, le rapport molaire des alcoxysilanes et des alcoxydes métalliques -notamment de l'alcoxyde d'aluminium-dans la solution de traitement est compris entre 85/15 et 6/4 notamment compris entre 8/2 et 64/36. Avantageusement, le rapport molaire de l'ensemble des alcoxysilanes par rapport à l'ensemble des alcoxydes métalliques dans la solution de traitement est compris entre 8/2 et 6/4.

Avantageusement et selon l'invention, le substrat métallique solide est formé d'un matériau choisi dans le groupe formé des matériaux oxydables -notamment de l'aluminium (par exemple l'alliage 2024T3), du titane (par exemple l'alliage TA6V), du magnésium (par exemple, l'alliage AZ30) et de leurs alliages-.

Avantageusement et selon l'invention, on applique la solution de traitement par trempage/retrait du substrat métallique solide dans ladite solution de traitement.

Avantageusement, on réalise le retrait du substrat métallique solide de la solution de traitement avec une vitesse prédéterminée comprise entre 5 cm/min et 10 cm/min.

Avantageusement et selon l'invention, on applique la solution de traitement par pulvérisation atmosphérique en surface du substrat métallique solide.

Les inventeurs ont observé qu'il est possible de contrôler l'épaisseur de la matrice hybride par la vitesse du retrait du substrat métallique solide de la solution de traitement. Conformément à la loi de Landau-Levich (Landau L.D. et Levich B.G., (1942), Acta Physiochim. URSS, 17, 42-54) il est possible, pour une solution de traitement de viscosité connue, de faire varier l'épaisseur de la matrice hybride anticorrosion d'une valeur de 1 µm pour une vitesse de retrait de 1 cm/min, jusqu'à une valeur de 14 µm pour une vitesse de retrait de 20 cm/min. En particulier, une vitesse de retrait de 7 cm/min permet l'obtention d'une matrice hybride d'une épaisseur de 5 µm.

On mesure l'épaisseur de la matrice hybride par des méthodes connues en elles-mêmes de l'homme du métier, notamment par profilométrie interférométrique ou par mesure de courants de Foucault induits.

Avantageusement, la solution de traitement comprend en outre un plastifiant choisi dans le groupe formé des PEG.

Avantageusement, la solution de traitement liquide comprend un colorant. On choisit un tel colorant dans le groupe formé de la rhodamine B (CAS 81-88-9), du vert de malachite ("brilliant green", CAS 633-03-4) et du xylène cyanole (CAS 2850-17-1). Avantageusement, on utilise la rhodamine B à une concentration dans la solution de traitement liquide comprise entre 5.10⁻⁴ mole/L et 10⁻³ mole/L, le vert de malachite à une concentration dans la solution de traitement liquide comprise entre 5.10⁻⁴ mole/L et 10⁻³ mole/L et le xylène cyanole à une concentration dans la solution de traitement liquide comprise entre 5.10⁻⁴ mole/L et 10⁻³ mole/L.

Avantageusement, dans un procédé de traitement anticorrosion selon l'invention, la solution de traitement comprend une charge de nanoparticules formée d'une dispersion colloïdale de la boehmite dans la solution de traitement, c'est-à-dire des nanoparticules solides de boehmite de formule générale [-AlO(OH)-] formant une dispersion colloïdale de nanoparticules de boehmite dans la solution de traitement.

Dans un procédé de traitement anticorrosion selon l'invention, pour préparer une solution de traitement on dissout chaque alcoxysilane, chaque alcoxyde d'aluminium et, le cas échéant, chaque alcoxyde métallique dans un alcool -notamment choisi dans le groupe formé de l'éthanol, du propanol-1 et du propanol-2- puis on ajoute une quantité d'eau ou, le cas échéant, une quantité d'une solution aqueuse contenant au moins un cation de lanthanide et/ou de la boehmite colloïdale de façon à former une solution de traitement anticorrosion.

Avantageusement, à une solution alcoolique on ajoute du(des) alcoxysilane(s) et l'(les) alcoxyde(s) métallique(s) et une quantité d'eau ou, le cas échéant, une quantité d'une solution aqueuse contenant au moins un cation de lanthanide et/ou des nanoparticules de boehmite colloïdale de façon à conserver sensiblement les propriétés rhéologiques et thixotropiques de la solution de traitement.

Avantageusement, dans une troisième variante d'un procédé de traitement anticorrosion selon l'invention, on forme une solution de traitement comprenant des nanoparticules de boehmite de formule générale AlO(OH) et présentant une distribution surfacique de cations de lanthanides -notamment des cations de cérium- et/ou de vanadate. On obtient de telles nanoparticules de boehmite, dites nanoparticules de boehmite physisorbées, par un procédé connu en lui-même de l'homme du métier et notamment adapté d'un procédé décrit par Yoldas (Yoldas B.E. et al., (1975), J. Mater. Sci., 10, 1856).

Dans cette troisième variante d'un procédé selon l'invention, les inventeurs ont constaté une amélioration de la résistance à la corrosion d'un substrat métallique solide traité par une solution de traitement soumis à une immersion dans un bain corrosif de NaCℓ à 0,05 mole/L.

Avantageusement, dans une quatrième variante d'un procédé de traitement anticorrosion selon l'invention, on forme une solution de traitement comprenant des nanoparticules de boehmite, dite boehmite dopée, de formule générale (VIII) suivante :

Aℓ₁₋ₓ(X)ₓO(OH) (VIII),

dans laquelle :
- X est un élément, dit élément de dopage, choisi dans le groupe formé des lanthanides trivalent -notamment du cérium trivalent-, et ;
- x est un nombre relatif compris entre 0,002 et 0,01.

On obtient de telles nanoparticules de boehmite dopée par un procédé dans lequel on mélange une solution d'au moins un précurseur d'aluminium -notamment du Aℓ(OC₄H₉)₃- dans l'eau et une solution d'un cation d'un élément de dopage choisi dans le groupe formé d'un nitrate, d'un sulfate, d'un acétate et d'un chlorure de l'élément de dopage.

Dans cette quatrième variante d'un procédé selon l'invention, les inventeurs ont constaté une amélioration de la résistance à la corrosion d'un substrat métallique solide traité par une solution de traitement soumis à une immersion dans un bain corrosif de NaCℓ à 0,05 mole/L.

Avantageusement, les nanoparticules de boehmite physisorbée et les nanoparticules de boehmite dopée présentent une plus grande dimension et deux plus petites dimensions, perpendiculaires entre elles et perpendiculaires à ladite plus grande dimension, ladite plus grande dimension est inférieure à 200 nm -notamment inférieure à 100 nm, particulièrement inférieure à 50 nm, de préférence comprise entre 5 nm et 20 nm-, et les deux plus petites dimensions sont inférieures à 10 nm, de préférence de l'ordre de 3 nm.

Avantageusement et selon l'invention, la solution de traitement comprend une charge de nanoparticules de boehmite creuses.

Avantageusement et selon l'invention, après l'application de la solution de traitement, on réalise un traitement thermique du substrat métallique adapté pour permettre la formation de la matrice hybride et l'évaporation des solvants.

Avantageusement dans un procédé selon l'invention, avant d'appliquer la solution de traitement, on plonge ladite surface oxydable du substrat métallique solide dans une solution, dite solution de conversion, liquide formée d'au moins un inhibiteur de corrosion dans l'eau, ledit inhibiteur de corrosion étant choisi dans le groupe formé des cations de lanthanide et on maintient en contact ladite surface oxydable du substrat métallique solide avec la solution de conversion pendant une durée adaptée pour former une couche de conversion formée dudit lanthanide lié par au moins une liaison covalente à la surface oxydable et s'étendant en surface du substrat métallique solide.

Dans une cinquième variante d'un procédé de traitement anticorrosion selon l'invention, on forme d'abord une couche de conversion sur la surface oxydable d'un substrat métallique solide par mise en contact de ladite surface oxydable avec la solution de conversion. Un traitement par une telle solution de conversion constitue un traitement anticorrosion en cela qu'il permet la formation d'une couche de conversion en surface du substrat métallique solide, en lieu et place d'une couche d'oxyde du métal du substrat métallique solide, ladite couche de conversion présentant une résistance vis-à-vis de la corrosion -notamment mesurée par spectroscopie d'impédance électrochimique (SIE)- qui est accrue par rapport à la résistance vis-à-vis de la corrosion de la couche d'oxyde formée naturellement en surface du substrat métallique solide.

En fait, les inventeurs ont observé qu'un traitement anticorrosion selon l'invention dans lequel on forme d'abord une couche de conversion en surface d'un substrat métallique solide, puis on applique une solution de traitement comprenant au moins un alcoxysilane, un cation de cérium à une concentration comprise entre 0,005 mole/L et 0,015 mole/L, et le cas échéant, au moins un alcoxyde métallique, permet d'augmenter la résistance vis-à-vis de la corrosion de la surface oxydable d'un substrat métallique solide, même après immersion de la surface oxydable du substrat métallique solide pendant une durée prédéterminée -notamment une durée supérieure à 1 heure- dans un bain de corrosion, notamment un bain aqueux de NaCℓ 0,05 mole/L.

Les inventeurs supposent que le traitement de la surface oxydable du substrat métallique solide par la solution de conversion conduit à la formation d'une couche de conversion de résistance vis-à-vis de la corrosion augmentée par rapport à la couche d'oxyde métallique du substrat métallique solide non traité par la solution de conversion. Une telle couche de conversion se caractérise, selon une représentation, dite représentation de "Nyquist", du diagramme d'impédance électrochimique par une valeur Z'(ω) de résistance surfacique (Ω.cm²) augmentée par rapport à la valeur Z'(co) de la résistance surfacique d'une couche d'oxyde métallique solide naturellement formée en surface d'un substrat métallique solide. On réalise les mesures d'impédance Z(co) en mode potentiostatique autour du potentiel libre, avec une perturbation sinusoïdale. L'amplitude de perturbation sinusoïdale est fixée à 10 mV de façon à satisfaire les conditions de linéarité. Les fréquences balayées lors des mesures d'impédance sont comprises entre 65 kHz et 10 mHz avec 10 points par décade.

Les inventeurs ont montré par spectroscopy de dispersion d'énergie ("EDS, Energy Dispersive Spectroscopy") que cette couche de conversion est constituée d'oxydes mixtes de lanthanide et du métal constitutif de la surface oxydable du substrat métallique solide.

Avantageusement, la couche de conversion s'étendant en surface du substrat métallique solide présente une épaisseur moyenne comprise entre 1 nm et 200 nm.

Les inventeurs ont observé que l'augmentation de la durée d'immersion d'un substrat métallique solide dans une solution de conversion selon l'invention permet une augmentation de la valeur de la résistance surfacique de surface qui va au-delà de la valeur limite de la résistance surfacique de la couche d'oxyde d'aluminium formée naturellement en surface d'une pièce d'alliage d'aluminium.

En outre, les inventeurs ont aussi observé qu'un tel traitement de la surface oxydable d'un substrat métallique solide par une solution de conversion ne conduit à aucune augmentation détectable de la masse du substrat. Une telle couche de conversion ne correspond pas à une cristallisation d'oxydes/hydroxydes de lanthanide en surface du substrat métallique solide.

En particulier, le traitement de la surface oxydable du substrat métallique solide par la solution de conversion permet la formation d'une couche de conversion de protection active et de cicatrisation en surface du substrat métallique solide par formation d'une pluralité de liaison covalente intervenant entre l'élément lanthanide (Ln) inhibiteur de corrosion et un élément métallique (M) du substrat métallique solide. Les inventeurs ont montré par analyse chimique des énergies de liaison -notamment par spectrométrie photo-électronique X (XPS)- que cette liaison covalente est du type M-O-Ln-O- dans laquelle M représente un élément métallique du substrat métallique solide, O est un atome d'oxygène et Ln représente l'élément inhibiteur de corrosion choisi parmi les lanthanides.

Dans un procédé selon l'invention, on applique sur la surface oxydable du substrat métallique solide, et le cas échéant en surface de la couche de conversion, une solution de traitement formée d'un sol hybride organique/inorganique d'au moins un alcoxysilane -notamment d'un alcoxysilane porteur d'un groupement organique-, d'un cation de cérium à une concentration comprise entre 0,005 mole/L et 0,015 mole/L, et le cas échéant d'au moins un alcoxyde métallique, adapté(s) pour former par hydrolyse/condensation du(des) alcoxysilane(s), du(des) alcoxyde(s) métallique(s) et du cation de cérium une matrice hybride organique/inorganique formée d'enchainements atomiques inorganiques (-Si-O-Si-) et d'enchainements hydrocarbonés organiques.

Les inventeurs ont observé que l'immersion d'un substrat métallique solide dans une solution de conversion permet non seulement la formation d'une telle couche de conversion et la protection active du substrat métallique solide vis-à-vis de la corrosion, mais permet en outre une amélioration de l'adhérence d'un sol hybride en surface du substrat métallique solide et une amélioration des propriétés de protection passive dudit substrat métallique solide vis-à-vis de la corrosion.

Avantageusement et selon l'invention, on choisit chaque inhibiteur de corrosion de la solution de conversion dans le groupe formé des cations de lanthane (La), des cations de cérium (Ce), des cations de praséodyme (Pr), des cations de néodyme (Nd), des cations de samarium (Sm), des cations d'europium (Eu), des cations de gadolinium (Gd), des cations de terbium (Tb), des cations de dysprosium (Dy), des cations d'holmium (Ho), des cations d'erbium (Er), des cations de thulium (Tm), des cations d'ytterbium (Yb) et des cations de lutécium (Lu).

Avantageusement et selon l'invention, on choisit chaque inhibiteur de corrosion de la solution de conversion dans le groupe formé des chlorures de lanthanide, des nitrates de lanthanide, des acétates de lanthanide et des sulfates de lanthanide.

Avantageusement, on choisit chaque inhibiteur de corrosion de la solution de conversion dans le groupe formé du chlorure de lanthane (LaCℓ₃), du chlorure de cérium (CeCℓ₃), du chlorure d'yttrium (YCℓ₃), du sulfate de cérium (Ce₂(SO₄)₃), de l'acétate de cérium (Ce(CH₃COO)₃), du chlorure de praséodyme (PrCℓ₃), du chlorure de néodyme (NdCℓ₃)

Avantageusement et selon l'invention, chaque inhibiteur de corrosion de la solution de conversion est un cation de cérium -notamment le nitrate de cérium (Ce(NO₃)₃), l'acétate de cérium (Ce(CH₃COO)₃), le sulfate de cérium (Ce₂(SO₄)₃) et le chlorure de cérium (CeCℓ₃)- dans lequel l'élément cérium est de valence III (Ce^{III}).

Avantageusement et selon l'invention, le cation de cérium (Ce) de la solution de traitement est choisi dans le groupe formé des chlorures de cérium et des nitrates de cérium. En particulier, l'inhibiteur de corrosion de la solution de conversion est du nitrate de cérium Ce(NO₃)₃.

Les inventeurs ont montré que la couche de conversion est constituée d'oxydes mixtes de cérium et du métal constitutif de la surface oxydable du substrat métallique solide. L'analyse chimique par spectroscopie de dispersion d'énergie ("EDS, Energy Dispersive Spectroscopy") présente des raies Lα et Mα caractéristiques du cérium lié par des liaiasons covalentes en surface du substrat métallique solide.

Les inventeurs ont observé qu'un tel procédé de traitement anticorrosion permet de former un revêtement anticorrosion formé d'une couche de conversion comprenant au moins un inhibiteur de corrosion et adaptée pour permettre une auto-cicatrisation du substrat métallique solide, ladite couche de conversion étant elle-même protégée par la matrice hybride riche en cérium présentant un effet barrière optimal.

Mais les inventeurs ont aussi observé de façon totalement surprenante que la couche de conversion :
- n'altère pas les propriétés mécaniques de résistance à la délamination et d'adhésion de la matrice hybride sur le substrat métallique solide ;
- n'altère pas les propriétés barrière de la matrice hybride, telles que mesurées par SIE ;
- permet de ralentir la perte de résistance à la corrosion du substrat métallique solide durant une immersion prolongée de celui-ci dans un bain de corrosion, et ;
- retarde l'apparition des produits de corrosion sur les substrats métalliques subissant un point de corrosion.

La présence d'une couche de conversion riche en inhibiteur de corrosion située à l'interface entre le substrat métallique solide et la matrice hybride permet d'apporter une protection active supplémentaire, qui s'ajoute à l'effet protecteur de la matrice hybride.

Avantageusement et selon l'invention, la solution de conversion présente une concentration en inhibiteur de corrosion -notamment en cérium (Ce)- comprise entre 0,001 mole/L et 0,5 mole/L, notamment comprise entre 0.05 mole/L et 0,3 mole/L, en particulier de l'ordre de 0,1 mole/L.

Avantageusement, la solution de conversion présente une concentration en inhibiteur de corrosion -notamment en cérium (Ce)- comprise entre 0,01 mole/L et 0,5 mole/L, préférentiellement comprise entre 0,1 mole/L et 0,5 mole/L.

Avantageusement, on maintient en contact la surface oxydable du substrat métallique solide et la solution de conversion pendant une durée prédéterminée comprise entre 1 s et 30 min, notamment entre 1 s et 300 s, de préférence entre 1 s et 15 s, en particulier entre 1 s et 10 s, plus préférentiellement entre 1 s et 3 s.

Avantageusement, après l'étape de mise en contact de la surface oxydable du substrat métallique solide et de la solution de conversion, on sèche le substrat métallique solide à une température prédéterminée inférieure à 100°C -notamment de l'ordre de 50°C-, de façon à former en surface du substrat métallique solide, une couche, dite couche de conversion, de l'élément Ln (lanthanide) inhibiteur de corrosion lié à un élément M métallique du substrat métallique solide par une liaison du type M-O-Ln-O-.

Avantageusement, la solution de conversion présente un pH sensiblement de l'ordre de 4. Avantageusement, on ajuste le pH de la solution de conversion par addition d'un acide minéral -notamment d'acide nitrique- à la solution de conversion.

Les inventeurs ont observé qu'un procédé de traitement anticorrosion d'un substrat métallique solide en deux étapes selon l'invention, permet non seulement une protection active, en particulier par cicatrisation, du substrat métallique solide vis-à-vis de la corrosion mais permet en outre de procurer une protection passive vis-à-vis de ladite corrosion.

Avantageusement et selon l'invention, la composition hydro-alcoolique liquide est formée d'eau et d'au moins un alcool -notamment choisi dans le groupe formé de l'éthanol, du propanol-1 et du propanol-2-.

Avantageusement, les nanoparticules de boehmite dopées et/ou physisorbées présentent une plus grande dimension et deux plus petites dimensions, perpendiculaires entre elles et perpendiculaires à ladite plus grande dimension, ladite plus grande dimension est inférieure à 200 nm -notamment inférieure à 100 nm, particulièrement inférieure à 50 nm, de préférence comprise entre 5 nm et 20 nm-, et les deux plus petites dimensions sont inférieures à 10 nm, de préférence de l'ordre de 3 nm.

Avantageusement et selon l'invention, la solution de traitement comprend une charge de nanoparticules de boehmite creuses.

L'invention vise aussi un revêtement anticorrosion susceptible d'être obtenu par un procédé selon l'invention.

L'invention s'étend par ailleurs à un revêtement anticorrosion d'un substrat métallique solide formé d'une matrice hybride s'étendant en surface du substrat métallique solide et obtenue par hydrolyse/condensation d'au moins un alcoxysilane ;
ladite matrice hybride présentant un rapport (Si/Ce) molaire d'élément silicium du(des) alcoxysilane(s) par rapport à au moins un cation du cérium (Ce) compris entre 50 et 500, notamment entre 80 et 250.

On détermine ce rapport Ce/Si par des méthodes connues en elles-mêmes de l'homme du métier, en particulier par analyse RBS (Rutherford Backscattering Spectrometry) de la diffusion élastique des ions d'un faisceau d'ions incident adaptée pour pouvoir mesurer la quantité d'un élément lourd dans une matrice hybride légère.

L'invention s'étend en particulier à un revêtement anticorrosion dans lequel la matrice hybride s'étendant au contact d'un substrat métallique solide est obtenue par hydrolyse/condensation d'au moins un alcoxysilane et, le cas échéant, d'au moins un alcoxyde métallique et comprenant :
o au moins un groupement inorganique de formule (IX) générale :

   -A-O-B- (IX),

   dans laquelle :
   ▪ O est l'élément oxygène,
   ▪ A et B sont choisis indépendamment l'un de l'autre dans le groupe formé de Si et de M', et ;
      o au moins un groupement organique de formule (XI) générale :

         -D-O-R₁₀-O- E- (XI),
   ▪ dans laquelle O est l'élément oxygène,
   ▪ D et E sont choisis indépendamment l'un de l'autre dans le groupe formé de Si, de M' et de Ce, et ;
   ▪ R₁₀ est un groupement hydrocarboné.

Avantageusement, le revêtement anticorrosion présente une épaisseur comprise entre 1 µm et 15 µm.

L'invention s'étend par ailleurs à un revêtement anticorrosion présentant au moins l'une des caractéristiques ci-après :
- la matrice hybride du revêtement anticorrosion est formée d'un matériau composite comprenant un xérogel hybride -notamment un xérogel hybride organique/inorganique- et une charge de nanoparticules de boehmite physisorbée dispersée dans le xérogel hybride ;
- la matrice hybride du revêtement anticorrosion est formée d'un matériau composite comprenant un xérogel hybride -notamment un xérogel hybride organique/inorganique- et une charge de nanoparticules de boehmite dopées de formule générale (VIII) :

   Aℓ₁₋ₓ(X)ₓO(OH), (VIII)

   dans laquelle :
   o X est un élément, dit élément de dopage, choisi dans le groupe formé des lanthanides trivalents -notamment du cérium trivalent-, et ;
   o x est un nombre relatif compris entre 0,002 et 0,01 ;
   ladite charge étant dispersée dans le xérogel hybride ;
- la matrice hybride du revêtement anticorrosion est formée d'un matériau composite comprenant un xérogel hybride -notamment un xérogel hybride organique/inorganique- et une charge de nanoparticules de boehmite creuses dispersée dans le xérogel hybride ;
- les nanoparticules solides de la charge de nanoparticules de boehmite physisorbées et de la charge de nanoparticules de boehmite dopées présentant une plus grande dimension et deux plus petites dimensions, perpendiculaires entre elles et perpendiculaires à ladite plus grande dimension, la plus grande dimension est inférieure à 200 nm -notamment inférieure à 100 nm, particulièrement inférieure à 50 nm, de préférence comprise entre 5 nm et 20 nm-, et les deux plus petites dimensions sont inférieures à 10 nm, de préférence de l'ordre de 3 nm ;
- les nanoparticules solides de la charge de nanoparticules de boehmite creuses sont de forme sensiblement sphérique et présentent un diamètre moyen de l'ordre de 30 nm.

Avantageusement, la couche de conversion du revêtement anticorrosion présente une épaisseur comprise entre 1 nm et 200 nm.

L'invention s'étend par ailleurs à une surface métallique revêtue d'un revêtement anticorrosion obtenu par un procédé selon l'invention.

L'invention concerne également un procédé caractérisé en combinaison par tout ou partie des caractéristiques mentionnées ci-dessus ou ci-après.

D'autres buts, caractéristiques et avantages de l'invention apparaîtront à la lecture de la description suivante qui se réfère aux figures annexées représentant des modes de réalisation préférentiels de l'invention, donnés uniquement à titre d'exemples non limitatifs, et dans lesquelles :
- la figure 1 est une représentation schématique hors proportion d'une variante d'un revêtement anticorrosion selon l'invention ;
- la figure 2 en une vue en microscopie électronique à balayage (MEB) d'une coupe transversale d'un revêtement anticorrosion d'un substrat métallique solide obtenu par un procédé selon l'invention ;
- la figure 3 est une représentation graphique comparative de l'évolution de la résistance surfacique vis-à-vis de la corrosion d'un substrat métallique solide traité selon deux variantes d'un procédé selon l'invention ;
- la figure 4 est une représentation graphique de la résistance surfacique (Ω.cm²) d'un revêtement anticorrosion en fonction de la concentration en cérium dans la solution de traitement ;
- la figure 5 est une représentation graphique de la nano-dureté de Vickers d'un revêtement anticorrosion en fonction de la concentration en cérium dans la solution de traitement ;
- la figure 6 est une représentation graphique de la variation de la valeur du module de Young, en GPa, déterminée par des mesures de nano-indentation ;
- la figure 7 est une représentation graphique de la valeur de la charge critique (mN) de délamination (○), de fissuration (▲) et de déformation plastique (□), déterminée par nano-nano-scratch, d'un revêtement anticorrosion en fonction de la concentration en cérium dans la solution de traitement ;
- la figure 8 est une représentation de Nyquist de l'impédance électrochimique d'un substrat métallique solide traité (○) ou non traité (▲) avec une solution de conversion ;
- la figure 9 est un spectre d'analyse chimique de surface par Spectroscopie de Dispersion Electronique ("Energy Dispersion Spectroscopy (EDS) d'un substrat métallique solide traité avec une solution de conversion selon l'invention.

Un revêtement 1 anticorrosion selon l'invention représenté en figure 1 est supporté sur un substrat 2 métallique formé d'éléments M métalliques. Un tel revêtement anticorrosion est formé d'une couche 3 de conversion optionnelle dans laquelle des éléments Ln inhibiteurs de corrosion sont liés par des liaisons covalentes M-O-Ln- à des éléments M métallique du substrat 2 métallique. En outre, des éléments Ln inhibiteurs de corrosion de la couche de conversion forment des liaisons covalentes avec des éléments Si et, le cas échéant, des éléments métalliques M' choisis dans le groupe formé de l'aluminium (Aℓ), du vanadium (V), du titane (Ti) et du zirconium (Zr) et de l'élément cérium (Ce) de la matrice 4 hybride s'étendant en surface de la couche 3 de conversion.

La figure 2 représente une coupe en microscopie électronique à balayage (MEB) d'un substrat 2 d'aluminium traité par une variante d'un procédé selon l'invention et comprenant une couche 3 de conversion (optionnelle) s'étendant à l'interface entre le substrat 2 d'aluminium et la matrice 4 hybride.

Dans une variante d'un procédé de traitement anticorrosion d'un substrat métallique solide selon l'invention, on réalise d'abord un traitement préparatif de surface d'une pièce d'alliage d'aluminium 2024 T3 laminé. Un tel traitement préparatif, donné uniquement à titre d'exemple non limitatif, a pour objectif d'éliminer de la surface du substrat métallique solide toute trace d'oxydation de l'alliage ou de salissure susceptible de nuire à l'application homogène de la solution de conversion et de la solution de traitement sur la surface du substrat lors de son dépôt ("dip-coating", "spray") et à l'ancrage de la matrice hybride anticorrosion obtenue en surface du substrat.

### Dégraissage du substrat métallique solide par un solvant organique

Le traitement préparatif comprend une première étape de dégraissage de la surface du substrat métallique solide lors de laquelle on place la surface dudit substrat en contact avec un solvant de dégraissage. On réalise cette étape de dégraissage par des méthodes connues en elles-mêmes de l'homme du métier, notamment par trempage de la surface du substrat dans le solvant de dégraissage ou en aspergeant ladite surface avec le solvant de dégraissage.

A titre d'exemples, le solvant de dégraissage peut être du chlorure de méthylène pur stabilisé (commercialisé sous la marque Methoklone) ou de l'acétone pure. Dans ce cas, on réalise cette étape de dégraissage à une température inférieure à 42°C et pendant une durée comprise entre 5 sec et 3 min. Il est possible de soumettre le substrat métallique solide à un traitement par les ultrasons lors de cette première étape de dégraissage.

### Dégraissage du substrat métallique solide par une solution alcaline

Le traitement préparatif du substrat métallique solide comprend une deuxième étape successive de dégraissage de la surface dudit substrat lors de laquelle on place la surface du substrat en contact avec une préparation alcaline, notamment commercialisée sous la marque TURCO 4215 (HENKEL, Boulogne-Billancourt, France). On réalise cette étape de dégraissage alcalin par des méthodes connues en elles-mêmes de l'homme du métier, notamment par trempage de la surface du substrat dans la préparation alcaline ou en aspergeant ladite surface avec ladite préparation pendant une durée comprise entre 10 min et 30 min. De préférence, on réalise cette étape de dégraissage alcalin à une température comprise entre 50°C et 70°C. Il est possible de soumettre le substrat à un traitement par les ultrasons lors de cette deuxième étape de dégraissage par une solution alcaline.

### Décapage du substrat métallique solide par une solution alcaline

Le traitement préparatif selon l'invention comprend une troisième étape successive de décapage de la surface du substrat lors de laquelle on place la surface du substrat en contact avec une préparation alcaline, notamment une solution aqueuse d'hydroxyde de sodium à une concentration comprise entre 30 g/L à 70 g/L. On réalise cette étape de décapage alcalin par des méthodes connues en elles-mêmes de l'homme du métier, notamment par trempage de la surface du substrat dans la préparation alcaline concentrée ou en aspergeant ladite surface avec ladite préparation alcaline concentrée pendant une durée comprise entre 10 sec et 3 min. De préférence, on réalise cette étape de décapage alcalin à une température comprise entre 20°C et 50°C. Il est possible de soumettre le substrat métallique solide à un traitement par les ultrasons lors de cette deuxième étape de décapage par une solution alcaline concentrée.

A l'issue de cette troisième étape successive de traitement de la surface du substrat métallique solide, on observe une couche pulvérulente d'oxydes recouvrant la surface du substrat métallique solide.

### Décapage du substrat métallique solide par une solution acide

Le traitement préparatif selon l'invention comprend une quatrième étape successive de dissolution de la couche d'oxydes s'étendant sur la surface du substrat métallique solide lors de laquelle on place la surface dudit substrat en contact avec une préparation acide, par exemple TURCO LIQUID Smut-Go NC (HENKEL, Boulogne-Billancourt, France) ou ARDROX 295 GD (Chemetal GmbH, Francfort, Allemagne).

On réalise cette étape de dissolution pendant une durée comprise entre 1 min et 10 min à une température comprise entre 10°C et 50°C avec une solution aqueuse comprenant entre 15% (v/v) et 25% (v/v) de TURCO LIQUID Smut-Go NC.

En variante, on réalise cette étape de dissolution pendant une durée comprise entre 1 min et 10 min à une température comprise entre 10°C et 30°C avec une solution aqueuse comprenant entre 15% (v/v) et 30% (v/v) de ARDROX 295 GD.

A l'issue de cette étape la surface du substrat métallique solide est adaptée pour pouvoir être traitée selon un traitement anticorrosion conforme à l'invention.

Dans une variante d'un procédé de traitement anticorrosion d'un substrat métallique solide selon l'invention, on réalise une étape de formation d'une couche de conversion en surface du substrat métallique solide.

On immerge une pièce d'aluminium (Aℓ 2024-T3) par "dip-coating" dans une solution de conversion aqueuse contenant une concentration comprise entre 0,001 mole/L et 0,5 mole/L de Ce(NO₃)₃ dont le pH est ajusté à une valeur de 4 par ajout d'acide nitrique. Après immersion et retrait, la pièce d'aluminium est séchée pendant 10 minutes à 50°C. A l'issue de ce traitement par la solution de conversion, aucune prise de masse de ladite pièce d'aluminium n'est mesurée.

Dans un procédé de traitement anticorrosion d'un substrat métallique solide, on prépare une solution de traitement selon les étapes suivantes :
- (a) élaboration d'une solution de traitement comme décrit en (A) ci-après ;
- (b) élaboration d'une dispersion colloïdale de nanoparticules de boehmite physisorbées comme décrit en (B) ci-après ;
- (c) élaboration d'une dispersion colloïdale de nanoparticules de boehmite dopée comme décrit en (C) ci-après ;
- (d) élaboration de nanoparticules d'oxyhydroxyde d'aluminium creuse contenant un inhibiteur de corrosion comme décrit en (D) ci-après ;
- (e) élaboration d'une dispersion colloïdale de traitement anticorrosion à partir des compositions comme décrit en (A), en (B), en (C) et en (D) ci-dessous ;
- (f) dépôt de la dispersion colloïdale de traitement anticorrosion sur le substrat métallique solide ;
- (g) traitement thermique.

### A - Elaboration d'une solution de traitement - sol époxyde

### A1 - Sol époxyde GPTMS/ASB/Ce(NO₃)₃

Dans un premier mode de réalisation, pour préparer 1 L de sol époxyde on dissout 107,4 g (0,43 moles) de tri(*s*-butoxyde) d'aluminium (ASB) dans 34,8 mL de propanol-1 par agitation -notamment par agitation magnétique-pendant 10 minutes à température ambiante. On ajoute ensuite 470 mL (2,13 moles) de 3-(glycidoxypropyl)-triméthoxysilane (GPTMS). La proportion molaire de GPTMS et d'ASB est de 83/17. On prépare aussi une solution aqueuse de cérium (III) (Ce(NO₃)₃) à une concentration comprise entre 0,02 mole/L et 0,5 mole/L et on ajoute un volume cette solution aqueuse de cérium dans la solution de précurseur (ASB/GPTMS) de façon à provoquer une hydrolyse/condensation des précurseurs. On maintient le sol époxyde obtenu sous agitation pendant une durée nécessaire à un déclin thermique jusqu'à température ambiante. La concentration finale en cérium dans le sol époxyde est de 0,01 mol/L.

On dépose le sol époxyde sur un substrat d'aluminium Aℓ 2024-T3 prétraité comme décrit ci-dessus par trempage/retrait du substrat dans ledit sol époxyde. La vitesse de retrait est de 20 cm/min. On chauffe le substrat métallique solide revêtu à une température comprise entre 95°C et 180°C
- en particulier 110°C- pendant une durée comprise entre 1 h et 5 h -en particulier 3 h-. On observe la formation d'une matrice hybride de 6 µm d'épaisseur en surface du substrat métallique solide présentant une durée de tenue au brouillard salin comprise entre 96 et 800 heures.

### A2 - Sol époxyde TEOS/MAP/Ce(NO₃)₃

Dans un deuxième mode de réalisation, pour préparer 1 L de sol hybride on ajoute 230 mL de tétraéthoxysilane (TEOS) dans 600 mL d'éthanol. On ajoute ensuite 30 mL de méthacryloxypropyltriméthoxysilane (MAP), puis une solution aqueuse de cérium (III) (Ce(NO₃)₃ à une concentration de 4,32 g/L de façon à provoquer une hydrolyse/condensation des précurseurs TEOS et MAP. Le pH du sol obtenu est de 4,5 et sa viscosité est de 3 mPa.s.

### B - Elaboration de nanoparticules de boehmite colloïdale physisorbées

On réalise une telle dispersion colloïdale de nanoparticules de boehmite fonctionnalisées en surface (dites physisorbées) en deux étapes décrites ci-après dans lesquelles on forme d'abord une solution colloïdale de nanoparticules de boehmite, puis on fonctionnalise lesdites nanoparticules de boehmite par un inhibiteur de corrosion.

### B1 - Boehmite colloïdale

On réalise l'hydrolyse condensation du tri-*sec*butoxyde (ASB, Aℓ(OH)ₓ(OC₄H₉)₃₋ₓ) d'aluminium selon la méthode décrite par Yoldas B.E. (J. Mater. Sci., (1975), 10, 1856), dans laquelle on ajoute à du tri-*sec*butoxyde d'aluminium une quantité d'eau préalablement chauffée à une température supérieure à 80°C. On laisse la solution obtenue sous agitation pendant 15 min.

A titre d'exemple, on place une telle solution de tri(*s*-butoxyde) d'aluminium à une concentration de 0,475 mole/L (~ 117 g/L) dans de l'eau à la température de 80°C pendant une durée de 15 min. On réalise ensuite une étape, dite étape de peptisation, lors de laquelle on ajoute à la solution d'hydrolyse du tri-*sec*butoxyde un volume compris entre 1,4 mL et 2,8 mL d'une solution d'acide nitrique à 68%. On place le mélange à 85°C dans un bain d'huile pendant une durée de 24 h. On obtient une dispersion colloïdale d'oxyhydroxyde d'aluminium (boehmite) dans l'eau. La concentration d'acide nitrique dans la dispersion colloïdale est comprise entre 0,033 mole/L et 0,066 mole/L. En variante, il est possible de concentrer la dispersion colloïdale jusqu'à une concentration en oxyhydroxyde d'aluminium de l'ordre de 1 mole/L. D'autres acides minéraux ou organiques peuvent être utilisés lors de cette étape de peptisation, notamment l'acide chlorhydrique et l'acide acétique. On obtient un sol colloïdal transparent et stable présentant par diffraction des rayons X les raies caractéristiques de la boehmite telles que décrite dans la fiche JCPDS 21-1307.

### B2 - Fonctionnalisation des nanoparticules de boehmite

A une dispersion colloïdale telle qu'obtenue selon l'étape B1 précédente et présentant une concentration en aluminium comprise entre 0.5 mole/L et 0,8 mole/L, on ajoute, le cas échéant, un tensioactif non ionique -notamment un tensioactif non ionique choisi parmi le Pluronic® P-123, le Pluronic® F 127 (BASF, Mount Olive, New Jersey, USA), du Brij 58 et le Brij 52 dans une proportion massique finale comprise entre 1% et 5%. On ajoute ensuite une quantité d'un inhibiteur de corrosion, notamment du nitrate de cérium (III) (Ce(NO₃)₃) ou du vanadate de sodium, à une concentration finale comprise entre 0,001 mole/L et 0,5 mole/L. On place cette préparation sous agitation à température ambiante pendant une durée de 6 heures. On obtient une dispersion colloïdale de nanoparticules de boehmite fonctionnalisée en surface -dites nanoparticules de boehmite physisorbées-. Une telle préparation présente en spectroscopie infrarouge en utilisant la technique de réflexion diffuse DRIFT ("Diffuse Reflectance Infra-red Fourrier Transform ») des bandes de vibration à 1460 cm⁻¹ et 1345 cm⁻¹ caractéristiques de la coordination du cérium aux ions nitrates.

### C - Elaboration d'une dispersion colloïdale de nanoparticules de boehmite dopées

On réalise une telle dispersion colloïdale de nanoparticules de boehmite dopées en deux étapes décrites ci-après dans lesquelles on réalise (C1) l'hydrolyse/condensation d'un précurseur -notamment un alcoxyde- d'aluminium et d'un inhibiteur de corrosion. On réalise ensuite une étape (C2), dite étape de peptisation, de traitement en milieu acide de façon à former des nanoparticules de boehmite dopée.

### C1 - Hydrolyse/condensation de l'ASB et de (Ce(NO₃)₃)

On réalise l'hydrolyse/condensation d'un mélange de précurseur d'aluminium -notamment d'un alcoxyde d'aluminium, en particulier de tri(*s*-butoxyde) d'aluminium (ASB)- et d'un inhibiteur de corrosion -notamment du nitrate de cérium (III) (Ce(NO₃)₃)- par addition à ce mélange d'un minimum d'eau chauffée à la température de 85°C. On place ce mélange d'hydrolyse/condensation sous agitation pendant 15 min. La concentration finale d'ASB dans le mélange d'hydrolyse/condensation est de 0,475 mole/L et la concentration finale en inhibiteur de corrosion dans le mélange d'hydrolyse/condensation est comprise entre 0,005 mole/L et 0,015 mole/L.

### C2 - Peptisation

On ajoute dans le mélange d'hydrolyse/condensation une solution aqueuse acidifiée -notamment 1,4 mL à 2,8 mL d'une solution d'acide nitrique à 68%- et on place le mélange acidifié à la température de 85°C dans un bain d'huile pendant une durée de 24 h. La concentration d'acide nitrique dans le mélange acidifié est comprise entre 0,033 mole/L et 0,066 mole/L. En variante, il est possible de concentrer la dispersion colloïdale jusqu'à une concentration en oxyhydroxyde d'aluminium de l'ordre de 1 mole/L. On obtient un sol colloïdal transparent et stable présentant, par diffraction des rayons X, les raies caractéristiques de la boehmite telles que décrite dans la fiche JCPDS 21-1307.

### D - Elaboration de nanoparticules d'oxyhydroxyde d'aluminium (boehmite) creuses contenant l'inhibiteur de corrosion

On réalise de telles nanoparticules d'oxyhydroxyde d'aluminium creuses contenant l'inhibiteur de corrosion par formation d'une microémulsion inverse (Daniel H., et al (2007), Nano Lett., 7 ; 11, 3489-3492) et encapsulation simultanée de l'inhibiteur de corrosion.

On prépare une phase apolaire par mélange d'un alcool -notamment de l'hexanol-, un alcane -notamment du dodécane- et un surfactant -notamment du bromure d'hexadécyltriméthylammonium (CTAB)-. On prépare aussi une phase polaire comprenant de l'eau, un alcool -notamment du méthanol- et un inhibiteur de corrosion -notamment du nitrate de cérium-. On mélange la phase polaire et la phase apolaire et on place ce mélange sous agitation pendant 30 min de façon à former une microémulsion inverse d'eau dans la phase apolaire. On prépare une solution d'un alcoxyde d'aluminium -notamment de tri(*s*-butoxyde) d'aluminium (ASB) dans un volume de l'alcane -notamment de dodécane-. On introduit sous agitation la solution d'alcoxyde d'aluminium dans la microémulsion inverse. On laisse le mélange au repos pendant 12 h. On sépare par centrifugation un culot contenant des nanoparticules creuses d'oxyhydroxyde d'aluminium. Après lavage de ce culot avec du diéthylène glycol, on obtient une poudre de nanoparticules creuses d'oxyhydroxyde d'aluminium contenant l'inhibiteur de corrosion.

### E - Elaboration d'une solution colloïdale de traitement anticorrosion

On prépare une telle dispersion colloïdale de traitement anticorrosion par mélange d'une quantité d'une solution de traitement (sol hybride) tel que préparé en (A), d'une quantité de dispersion colloïdale de nanoparticules de boehmite physisorbées telle que préparée en (B) et/ou d'une quantité d'une dispersion colloïdale de nanoparticules de boehmite dopées telle que préparée en (C) et/ou d'une quantité d'une dispersion de nanoparticules de boehmite creuses. La concentration en aluminium et silicium dans la dispersion colloïdale de traitement anticorrosion est comprise entre 1,66 mole/L et 2 mole/L. La concentration en aluminium apporté par la dispersion colloïdale de nanoparticules de boehmite fonctionnalisée en surface dans le sol hybride est comprise entre 0,1 mole/L et 0,13 mole/L. La concentration en aluminium apportée par la dispersion colloïdale de nanoparticules de boehmite dopée dans le sol hybride est comprise entre 0,1 mole/L et 0,13 mole/L. On laisse au repos le sol hybride ainsi obtenu à la température ambiante pendant une durée de 24 heures.

En variante avantageuse selon l'invention, on prépare une solution alcoolique contenant au moins un alcoxysilane et au moins un alcoxyde d'aluminium puis on ajoute à ladite solution alcoolique une quantité de la dispersion colloïdale de nanoparticules de boehmite physisorbées et/ou de nanoparticules de boehmite dopées et/ou de nanoparticules de boehmite creuses.

On maitrise de cette façon la viscosité de la solution (dispersion) de traitement qui diminue avec l'addition de la dispersion colloïdale de boehmite. On maitrise ainsi l'épaisseur du gel hybride déposé en surface du substrat métallique solide en particulier en fonction de la vitesse de retrait du substrat métallique solide à partir de la solution (dispersion) de traitement.

### F - Dépôt de la dispersion colloïdale sur le substrat métallique solide

On réalise une étape de dépôt de la dispersion colloïdale de traitement anticorrosion sur une surface d'un substrat métallique solide notamment d'une pièce d'un alliage d'aluminium 2024 T3 laminé ayant subit préalablement un dégraissage et un décapage. Lors de cette étape de dépôt, une partie du solvant du sol hybride composite s'évapore et simultanément l'hydrolyse/condensation du(des) alcoxysilane(s) et de(s) alcoxyde(s) métallique(s) permet la formation d'une matrice hybride composite anticorrosion en surface du substrat métallique solide.

La présence de cérium à titre d'inhibiteur de corrosion, notamment de cérium (Ce^{III}) libre, dans la solution de traitement permet la formation lors du dépôt de ladite solution d'une couche de conversion chimiquement stable en milieu corrosif. Une telle couche de conversion est en particulier formée à partir des groupements hydroxylés d'un élément M constitutif du substrat métallique solide et formant une liaison M-O-Ce- avec le cérium.

La présence de nanoparticules de boehmite physisorbées et de nanoparticules de boehmite dopées dans la solution de traitement est adaptée pour permettre la formation de réservoirs d'inhibiteur de corrosion dans la matrice hybride composite constituant le revêtement anticorrosion, lesdits réservoirs étant adaptés pour permettre une libération contrôlée dans le temps de l'inhibiteur de corrosion.

On réalise l'application de la solution de traitement en surface du substrat métallique solide par tout moyen connu en lui-même de l'homme du métier, notamment par trempage/retrait ("dip coating"), par pulvérisation ("spray-coating"), ou par application au pinceau, au tampon ou à la brosse pour des utilisations localisées à titre de réparation du revêtement de la surface du substrat métallique solide.

Pour la technique de trempage/retrait, la vitesse de retrait permet de contrôler l'épaisseur du dépôt de la solution de traitement pour une viscosité de la solution de traitement donnée. Typiquement la vitesse de retrait varie entre 2 et 53 cm/min. L'application de plusieurs couches successives par des opérations de trempage/retrait successives, chaque opération de trempage/retrait étant suivie d'une étape de séchage, permet la formation, le cas échéant, d'un revêtement d'épaisseur accrue.

Il est aussi possible, lors de l'étape de trempage, d'imposer un temps de séjour du substrat métallique solide dans la solution de traitement qui soit prolongé en vue de favoriser les réactions chimiques entre le substrat métallique solide et la solution de traitement. A titre d'exemple, le temps de séjour prolongé peut varier entre 1 et 300 secondes.

Pour la technique de pulvérisation, l'épaisseur des dépôts est contrôlée par la viscosité de la solution de traitement, par les paramètres de pulvérisation, notamment la pression, le débit, les caractéristiques géométriques de buses de pulvérisation, ainsi que par la vitesse de déplacement des buses en regard de la surface du substrat métallique solide et le nombre de passage des buses devant la surface du substrat métallique solide. L'application de la solution de traitement peut être réalisée manuellement ou être robotisée suivant des techniques conventionnelles.

Pour la technique d'application manuelle au pinceau, au tampon ou à la brosse, l'épaisseur du dépôt est contrôlée par la viscosité de la solution de traitement et par le nombre d'applications successives sur la surface du substrat métallique solide.

Il est possible de réaliser cette étape de dépôt de la solution de traitement sur une surface d'un substrat métallique solide dans une enceinte sous atmosphère et humidité contrôlées, notamment de façon à limiter l'évaporation trop rapide du/des solvant(s) et de façon à limiter la pollution de l'atmosphère.

Dans un procédé selon l'invention, il est aussi possible de réaliser cette étape de dépôt de la solution de traitement à l'air libre, en particulier par pulvérisation à l'air libre.

### G - Traitement thermique

On réalise un traitement thermique de la solution de traitement appliqué sur la surface du substrat métallique solide de façon à éliminer par évaporation le(s) solvant(s) résiduel(s) de la solution de traitement et à permettre sa polymérisation en une matrice hybride composite. En particulier, un tel traitement thermique comprend deux étapes successives dans lesquelles le substrat métallique solide revêtu de la solution de traitement est d'abord soumis à une première étape de chauffage à une température comprise entre 50°C et 70°C pendant une durée comprise entre 2 h et 24 h, ladite première étape de chauffage étant adaptée pour permettre une élimination des solvants aqueux et/ou organiques, puis à une deuxième étape de chauffage à une température comprise entre 110°C et 180°C pendant une durée comprise entre 3 h et 16 h, ladite deuxième étape de chauffage étant adaptée pour parfaire la polymérisation de la solution de traitement et pour améliorer les propriétés mécaniques de la matrice hybride composite.

La figure 3 représente la variation de la résistance surfacique d'un substrat métallique solide traité par un procédé selon l'invention en fonction de la durée d'immersion de ce substrat métallique solide dans un bain de corrosion (NaCℓ 0,05 mole/L dans l'eau). La courbe (●) représente la variation de la résistance surfacique d'un substrat métallique solide traité selon un procédé selon l'invention consistant en l'application successive d'une solution de conversion riche en cérium (0,1 mole/L) puis d'une solution de traitement comprenant du cérium (0,01 mole/L). On observe que la résistance surfacique du substrat métallique solide traité (●) décroit plus lentement que la résistance surfacique d'un substrat métallique solide (Δ) traité avec la même solution de traitement (0,01 mole/L de Ce) mais exempt de couche de conversion.

Les valeurs numériques sont données en tableau 1 ci-après.

**Tableau 1**

| Durée d'immersion, h | Résistance surfacique, Ω.cm² | |
|---|---|---|
| | Avec couche de conversion | Sans couche de conversion |
| 1 | 7870000 | 8080000 |
| 5 | 7710000 | 7760000 |
| 24 | 5280000 | 3980000 |
| 48 | 4050000 | 2120000 |
| 72 | 2750000 | 1111000 |
| 148 | 1310000 | 1080000 |
| 240 | 1180000 | 1030000 |
| 336 | 1190000 | 1020000 |

On observe en particulier qu'après 48 h d'immersion dans le bain de corrosion, la résistance surfacique du substrat non traité (Δ) atteint une valeur de l'ordre de 2,12 10⁶ Ω.cm², alors que la résistance surfacique du substrat (•) traité reste de l'ordre de 4,05 10⁶ Ω.cm². Après 72 h d'immersion dans le bain de corrosion, la résistance surfacique du substrat non traité (Δ) atteint une valeur limite de l'ordre de 1,1 10⁶ Ω.cm², alors que la résistance surfacique du substrat (•) traité reste de l'ordre de 2,75 10⁶ Ω.cm².

Les inventeurs ont aussi observé de façon totalement surprenante et inattendue que le traitement anticorrosion d'un substrat métallique solide selon l'invention avec une solution de traitement comprenant une concentration en cérium comprise entre 0,005 mole/L et 0,015 mole/L permet non seulement d'obtenir une résistance surfacique du revêtement anticorrosion, mesurée par spectroscopie d'impédance électrochimique (figure 4), qui est optimale pour une durée d'immersion du substrat métallique solide dans un bain de corrosion de 1 jour (Δ), 7 jours (○) et 14 jours (●) dans une solution aqueuse de NaCℓ 0,05 mole/L, mais qu'un tel traitement permet aussi d'obtenir une nano-dureté (figure 5), un module de Young (figure 6) et une résistance à la délamination (○, figure 7), une résistance à la fissuration (▲, figure 7) et une valeur limite de résistance à la déformation plastique (□, figure 7) elles aussi maximales.

On analyse par spectroscopie d'impédance électrochimique la résistance à la corrosion d'un substrat métallique solide Aℓ 2024-T3 traité ou non par une solution de conversion puis exposé à une étape de corrosion par immersion dans une solution aqueuse de NaCℓ 0,05 mole/L. Les résultats sont présentés en figure 8 selon la représentation de Nyquist.

Le traitement d'une pièce d'aluminium 2024-T3 traitée avec une solution de conversion par immersion dans une solution de corrosion (NaCℓ 0,05 mole/L) pendant 30 minutes à température ambiante confère à cette dernière une résistance surfacique Z' en représentation de "Nyquist" de l'ordre de 4.10⁴ Ω.cm² (○, figure 8). A titre de comparaison, le traitement d'une pièce d'aluminium 2024-T3 brut (c'est-à-dire non traitée avec une solution de conversion) par immersion dans une solution de corrosion confère à cette dernière une résistance surfacique Z' de l'ordre de 5.10³ Ω.cm² (▲, figure 8).

Le traitement d'une pièce d'aluminium 2024-T3 ayant subi préalablement une immersion dans une solution de conversion formée d'eau et de cérium (0,01 mole/L) et sans immersion dans un bain de corrosion, confère une résistance surfacique Z' de valeur supérieure à 6.10⁵ Ω.cm². L'augmentation de la durée d'immersion dans le bain de corrosion jusqu'à 168 heures ramène la résistance surfacique de la pièce d'aluminium à la valeur caractéristique de la couche d'oxyde d'aluminium de l'ordre de 5.10³ Ω.cm².

L'augmentation de la concentration en cérium dans la solution de conversion et l'augmentation de la durée d'immersion de la pièce métallique d'aluminium dans la solution de conversion conduisent à une augmentation de la résistance surfacique de la pièce métallique d'aluminium.

En particulier, la résistance surfacique résiduelle Z' d'une telle pièce d'aluminium après 1 heure d'immersion dans la solution de corrosion est de l'ordre de 1,1.10⁴ Ω.cm² pour une concentration en cérium de 0,01 mole/L dans la solution de conversion et une durée de traitement de conversion de 1 s, de l'ordre de 2.10⁴ Ω.cm² pour une concentration en cérium de 0,05 mole/L dans la solution de conversion et une durée de traitement de conversion de 1 s et de l'ordre de 3,3.10⁴ Ω.cm² pour une concentration en cérium de 0,1 mole/L dans la solution de conversion et une durée de traitement de conversion de 1 s.

La résistance surfacique résiduelle Z' d'une pièce d'aluminium après 1 h d'immersion dans la solution de corrosion est de l'ordre de 1,1.10⁴ Ω.cm² pour une concentration en cérium de 0,01 mole/L dans la solution de conversion et une durée de traitement de conversion de 1 s, de l'ordre de 2.10⁴ Ω.cm² pour une concentration en cérium de 0,01 mole/L dans la solution de conversion et une durée de traitement de conversion de 60 s et de l'ordre de 3,8.10⁴ Ω.cm² pour une concentration en cérium de 0,01 mole/L dans la solution de conversion et une durée de traitement de conversion de 300 s.

La résistance surfacique résiduelle Z' d'une pièce d'aluminium après 1 heure d'immersion dans la solution de corrosion est de l'ordre de 3,2.10⁴ Ω.cm² pour une concentration en cérium de 0,1 mole/L dans la solution de conversion et une durée de traitement de conversion de 1 s, de l'ordre de 4,0.10⁴ Ω.cm² pour une concentration en cérium de 0,1 mole/L dans la solution de conversion et une durée de traitement de conversion de 60 s et de l'ordre de 9,0.10⁴ Ω.cm² pour une concentration en cérium de 0,1 mole/L dans la solution de conversion et une durée de traitement de conversion de 300 s. Une immersion prolongée dans le bain de corrosion conduit à une diminution de la valeur de résistance surfacique qui atteint la valeur de la résistance surfacique de l'oxyde d'aluminium en 10 heures.

La résistance surfacique Z' d'une pièce d'aluminium traitée par une solution de conversion contenant du cérium à une concentration de 0,5 mole/L pendant une durée de 1 s, 60 s et 300 s reste supérieure à 1.10⁴ Ω.cm² après respectivement 40 heures, 70 heures et 90 heures d'immersion de la pièce d'aluminium dans le bain de corrosion.

Des analyses chimiques (figure 9) par EDS permettent de montrer la présence de cérium Ce(III) en surface du substrat métallique solide traité pendant 300 sec avec une solution de conversion contenant du cérium à une concentration de 0,5 mole/L. Le signal majoritaire est caractéristique du substrat d'aluminium.

## Revendications

1. Procédé de traitement anticorrosion dans lequel on prépare une solution, dite solution de traitement, liquide comprenant :
o au moins un alcoxysilane, et
o au moins un cation de cérium (Ce) ;
dans une composition hydro-alcoolique liquide, puis on applique ladite solution de traitement sur une surface oxydable d'un substrat métallique solide, ladite solution de traitement :
- étant adaptée pour pouvoir former en surface du substrat métallique solide, une matrice hybride par hydrolyse/condensation de chaque alcoxysilane(s) en présence de chaque cation(s) de cérium (Ce), et
- présentant un rapport (Si/Ce) molaire d'élément silicium du(des) alcoxysilane(s) par rapport au(x) cation(s) du cérium (Ce) compris entre 50 et 500 ;
**caractérisé en ce qu'**on prépare la solution de traitement de telle sorte que le(s) cation(s) du cérium (Ce) présente(nt) une concentration comprise entre 0,005 mole/L et 0,015 mole/L dans la solution de traitement.

2. Procédé selon la revendication 1, **caractérisé en ce qu'**on choisit chaque alcoxysilane dans le groupe formé :
- des tétraalcoxysilanes de formule générale (I) suivante ;
Si(O-R₁)₄ (I),
dans laquelle :
o Si est l'élément silicium, O est l'élément oxygène ;
o R₁ est choisi dans le groupe formé :
▪ d'un groupement hydrocarboné de formule [-CₙH₂ₙ₊₁], n étant un nombre entier supérieur ou égal à 1, et ;
▪ du groupement 2-hydroxyéthyle (HO-CH₂-CH₂-), et ;
▪ d'un groupement acyle de formule générale -CO-R'₁ dans laquelle R'₁ est un groupement hydrocarboné de formule [-CₙH₂ₙ₊₁], n étant un nombre entier supérieur ou égal à 1, et ;
- des alcoxysilanes de formule générale (II) suivante :
Si(O-R²)₄₋ₐ(R₃)ₐ (II) ;
dans laquelle :
∘ R₂ est choisi dans le groupe formé :
▪ d'un groupement hydrocarboné de formule [-CₙH₂ₙ₊₁], n étant un nombre entier supérieur ou égal à 1, et ;
▪ du groupement 2-hydroxyéthyle (HO-CH₂-CH₂-), et ;
▪ d'un groupement acyle de formule générale -CO-R'₁ dans laquelle R'₁ est un groupement hydrocarboné de formule [-CₙH₂ₙ₊₁], n étant un nombre entier supérieur ou égal à 1, et ;
∘ R₃ est un groupement organique lié à l'élément silicium (Si) de l'alcoxysilane par une liaison Si-C ;
o a est un nombre entier naturel de l'intervalle ]0 ; 4[.

3. Procédé selon l'une des revendications 1 ou 2, **caractérisé en ce que** la solution de traitement comprend au moins un alcoxyde métallique.

4. Procédé selon la revendication 3, **caractérisé en ce que** chaque alcoxyde métallique est de formule générale (VII) suivante :
M'(O-R₉)_{n"} (VII),
dans laquelle :
o M' est un élément métallique choisi dans le groupe formé de l'aluminium (Aℓ), du vanadium (V), du titane (Ti) et du zirconium (Zr),
o R₉ est un groupement hydrocarboné aliphatique de formule [-CₙH₂ₙ₊₁] dans laquelle n est un nombre entier supérieur ou égal à 1, et ;
o n" est un nombre entier naturel représentant la valence de l'élément métallique M'.

5. Procédé selon l'une des revendications 3 ou 4, **caractérisé en ce que** chaque alcoxyde métallique est un alcoxyde d'aluminium de formule générale (III) suivante :
Aℓ(OR₄)ₙ (III),
dans laquelle :
o Aℓ et O sont respectivement les éléments aluminium et oxygène, et ;
o R₄ est un groupement hydrocarboné aliphatique présentant de 1 à 10 atomes de carbone ;
o n est un nombre entier naturel représentant la valence de l'élément aluminium (Aℓ).

6. Procédé selon l'une des revendications 1 à 5, **caractérisé en ce que** le substrat métallique solide est formé d'un matériau choisi dans le groupe formé des matériaux oxydables.

7. Procédé selon l'une des revendications 1 à 6, **caractérisé en ce que**, avant d'appliquer la solution de traitement, on plonge ladite surface oxydable du substrat métallique solide dans une solution, dite solution de conversion, liquide formée d'au moins un inhibiteur de corrosion dans l'eau, ledit inhibiteur de corrosion étant choisi dans le groupe formé des cations de lanthanide et on maintient en contact ladite surface oxydable du substrat métallique solide avec la solution de conversion pendant une durée adaptée pour former une couche de conversion formée dudit lanthanide lié par au moins une liaison covalente à la surface oxydable et s'étendant en surface du substrat métallique solide.

8. Procédé selon la revendication 7, **caractérisé en ce que** la solution de conversion présente une concentration en inhibiteur de corrosion comprise entre 0,001 mole/L et 0,5 mole/L.

9. Procédé selon l'une des revendications 1 à 8, **caractérisé en ce qu'**on applique la solution de traitement par trempage/retrait du substrat métallique solide dans ladite solution de traitement.

10. Procédé selon l'une des revendications 1 à 8, **caractérisé en ce qu'**on applique la solution de traitement par pulvérisation atmosphérique de la solution de traitement en surface du substrat métallique solide.

11. Procédé selon l'une des revendications 1 à 10, **caractérisé en ce que** la composition hydro-alcoolique est formée d'eau et d'au moins un alcool.

12. Procédé selon l'une des revendications 1 à 11, **caractérisé en ce que** le cation de cérium de la solution de traitement est choisi dans le groupe formé des chlorures de cérium et des nitrates de cérium.

## Patentansprüche

1. Verfahren zur Korrosionsschutzbehandlung, in welchem eine flüssige Lösung, die so genannte Behandlungslösung, hergestellt wird, welche umfasst:
- mindestens ein Alkoxysilan, und
- mindestens ein Cerkation (Ce);
in einer flüssigen hydroalkoholischen Zusammensetzung, anschließend die besagte Behandlungslösung auf eine oxidierbare Oberfläche eines festen Metallsubstrats aufgebracht wird, wobei die besagte Behandlungslösung:
-- geeignet ist, um auf der Oberfläche des festen Metallsubstrats eine Hybridmatrix bilden zu können durch Hydrolyse/Kondensation von jedem(n) Alkoxysilan (en) in Gegenwart von jedem(n) Cerkation (en) (Ce), und
-- ein Molverhältnis (Si/Ce) des Elements Silizium des(der) Alkoxysilan(e) im Verhältnis zu dem(den) Cerkation(en) (Ce) von zwischen 50 und 500 aufweist;
**dadurch gekennzeichnet, dass** die Behandlungslösung derart hergestellt wird, dass das(die) Cerkation(en) (Ce) eine Konzentration von zwischen 0,005 Mol/L und 0,015 Mol/L in der Behandlungslösung aufweisen.

2. Verfahren nach Anspruch 1, **dadurch gekennzeichnet, dass** jedes Alkoxysilan ausgewählt wird aus der Gruppe, welche gebildet wird von:
- Tetraalkoxysilanen der folgenden allgemeinen Formel (I);
Si(O-R₁)₄ (I),
in welcher:
-- Si das Element Silizium ist, 0 das Element Sauerstoff ist;
-- R₁ ausgewählt ist aus der Gruppe, welche gebildet wird von:
--- einer Kohlenwasserstoffgruppe der Formel [-CₙH₂ₙ₊₁], wobei n eine Ganzzahl größer oder gleich 1 ist, und;
--- der 2-Hydroxyethylgruppe (HO-CH₂-CH₂-), und;
--- einer Acylgruppe der allgemeinen Formel -CO-R'₁, in welcher R'₁ eine Kohlenwasserstoffgruppe der Formel [-CₙH₂ₙ₊₁] ist, wobei n eine Ganzzahl größer oder gleich 1 ist, und;
- Alkoxysilanen der folgenden allgemeinen Formel (II) :
Si(O-R₂)₄₋ₐ(R₃)ₐ (II) ;
in welcher:
-- R₂ ausgewählt ist aus der Gruppe, welche gebildet wird von:
--- einer Kohlenwasserstoffgruppe der Formel [-CₙH₂ₙ₊₁], wobei n eine Ganzzahl größer oder gleich 1 ist, und;
--- der 2-Hydroxyethylgruppe (HO-CH₂-CH₂-), und;
--- einer Acylgruppe der allgemeinen Formel -CO-R'₁, in welcher R'₁ eine Kohlenwasserstoffgruppe der Formel [-CₙH₂ₙ₊₁] ist, wobei n eine Ganzzahl größer oder gleich 1 ist, und;
-- R₃ eine organische Gruppe ist, welche über eine Si-C-Verbindung an das Element Silizium (Si) des Alkoxysilans gebunden ist;
-- a eine natürliche Ganzzahl aus dem Bereich ]0 ; 4[ ist.

3. Verfahren nach einem der Ansprüche 1 oder 2, **dadurch gekennzeichnet, dass** die Behandlungslösung mindestens ein Metallalkoholat umfasst.

4. Verfahren nach Anspruch 3, **dadurch gekennzeichnet, dass** jedes Metallalkoholat der folgenden allgemeinen Formel (VII) entspricht:
M'(O-R₉)_{n"} (VII),
in welcher:
- M' ein Metallelement ist, ausgewählt aus der Gruppe, welche gebildet wird von Aluminium (Al), Vanadium (V), Titan (Ti) und Zirkonium (Zr),
- R₉ eine aliphatische Kohlenwasserstoffgruppe der Formel [-CₙH₂ₙ₊₁] ist, in welcher n eine Ganzzahl größer oder gleich 1 ist, und;
- n" eine natürliche Ganzzahl ist, welche die Wertigkeit des Metallelements M' ausdrückt.

5. Verfahren nach einem der Ansprüche 3 oder 4, **dadurch gekennzeichnet, dass** jedes Metallalkoholat ein Aluminiumalkoholat der folgenden allgemeinen Formel (III) ist:
Al(OR₄)ₙ (III),
in welcher:
- Al und 0 jeweils die Elemente Aluminium und Sauerstoff sind, und;
- R₄ eine aliphatische Kohlenwasserstoffgruppe ist, welche 1 bis 10 Kohlenstoffatome aufweist;
- n eine natürliche Ganzzahl ist, welche die Wertigkeit des Elements Aluminium (Al) ausdrückt.

6. Verfahren nach einem der Ansprüche 1 bis 5, **dadurch gekennzeichnet, dass** das feste Metallsubstrat aus einem Material gebildet ist, welches ausgewählt ist aus der Gruppe, die von den oxidierbaren Materialien gebildet wird.

7. Verfahren nach einem der Ansprüche 1 bis 6, **dadurch gekennzeichnet, dass** vor Aufbringen der Behandlungslösung die besagte oxidierbare Oberfläche des festen Metallsubstrats in eine flüssige Lösung, die so genannte Umwandlungslösung getaucht wird, welche von mindestens einem Korrosionsinhibitor in Wasser gebildet wird, wobei der besagte Korrosionsinhibitor ausgewählt ist aus der Gruppe, welche von den Lanthanoid-Kationen gebildet wird, und die besagte oxidierbare Oberfläche des festen Metallsubstrats mit der Umwandlungslösung in Kontakt gehalten wird über eine Dauer, welche geeignet ist, um eine Umwandlungsschicht zu bilden, welche von dem besagten Lanthanoid gebildet wird, das über mindestens eine kovalente Bildung an die oxidierbare Oberfläche gebunden ist und sich auf der Oberfläche des festen Metallsubstrats erstreckt.

8. Verfahren nach Anspruch 7, **dadurch gekennzeichnet, dass** die Umwandlungslösung eine Korrosionsinhibitor-Konzentration von zwischen 0,001 Mol/L und 0,5 Mol/L aufweist.

9. Verfahren nach einem der Ansprüche 1 bis 8, **dadurch gekennzeichnet, dass** die Behandlungslösung aufgebracht wird durch Eintauchen/Einziehen des festen Metallsubstrats in die besagte Behandlungslösung.

10. Verfahren nach einem der Ansprüche 1 bis 8, **dadurch gekennzeichnet, dass** die Behandlungslösung durch atmosphärisches Aufsprühen der Behandlungslösung auf die Oberfläche des festen Metallsubstrats aufgebracht wird.

11. Verfahren nach einem der Ansprüche 1 bis 10, **dadurch gekennzeichnet, dass** die hydroalkoholische Zusammensetzung von Wasser und mindestens einem Alkohol gebildet wird.

12. Verfahren nach einem der Ansprüche 1 bis 11, **dadurch gekennzeichnet, dass** das Cerkation der Behandlungslösung ausgewählt ist aus der Gruppe, welche gebildet wird von den Cerchloriden und Cernitraten.

## Claims

1. Anticorrosion treatment process in which is prepared a liquid solution, named treatment solution, comprising:
- at least one alkoxysilane, and
- at least one cerium (Ce) cation,
in an alcohol-water liquid composition, then said treatment solution is applied to an oxydizable surface of a solid metal substrate, said treatment solution:
-- being suitable for forming a hybrid matrix by hydrolysis/condensation of each alkoxysilane in the presence of each cerium (Ce) cation on the surface of the solid metal substrate, and
-- presenting a molar (Si/Ce) ratio of the silicon element of the alkoxysilane(s) with respect to the cerium (Ce) cation(s) comprised between 50 and 500;
**characterised in that** the treatment solution is prepared such that the cerium (Ce) cation(s) have a concentration comprised between 0.005 mole/L and 0.015 mole/L in the treatment solution.

2. The process according to claim 1, **characterised in that** each alkoxysilane is chosen from the group formed of:
- the tetraalkoxysilanes of the general formula (I) below:
Si(O-R₁)₄ (I)
wherein:
o Si is the element silicon, O is the element oxygen;
o R₁ is chosen from the group formed of:
▪ a hydrocarbon group of the formula [-CₙH₂ₙ₊₁], n being an integer greater than or equal to 1; and
▪ the group 2-hydroxyethyl (HO-CH₂-CH₂-); and
▪ an acyl group of the general formula -CO-R'₁ wherein R'₁ is a hydrocarbon group of the formula [-CₙH₂ₙ₊₁], n being an integer greater than or equal to 1; and
- the alkoxysilanes of the general formula (II) below:
Si(O-R₂)₄₋ₐ(R₃)ₐ (II)
wherein:
o R₂ is chosen from the group formed of:
▪ a hydrocarbon group of the formula [-CₙH₂ₙ₊₁], n being an integer greater than or equal to 1; and
▪ the group 2-hydroxyethyl (HO-CH₂-CH₂-); and
▪ an acyl group of the general formula -CO-R'₁ wherein R'₁ is a hydrocarbon group of the formula [-CₙH₂ₙ₊₁], n being an integer greater than or equal to 1; and
o R₃ is an organic group bonded to the silicon element (Si) of the alkoxysilane by an Si-C bond;
o a is a natural integer of the interval ]0 ; 4[.

3. The process according to one of claims 1 or 2, **characterised in that** the treatment solution comprises at least one metal alkoxide.

4. The process according to claim 3, **characterised in that** each metal alkoxide has the general formula (VII) below:
M'(O-R₉)_{n"} (VII)
wherein:
∘ M' is a metal element chosen from the group formed of aluminium (Al), vanadium (V), titanium (Ti) and zirconium (Zr);
∘ R₉ is an aliphatic hydrocarbon group of the formula [-CₙH₂ₙ₊₁] wherein n is an integer greater than or equal to 1; and
∘ n" is a natural integer representing the valence of the metal element M'.

5. The process according to one of claims 3 or 4, **characterised in that** each metal alkoxide is an aluminium alkoxide of the general formula (III) below:
Al(OR₄)ₙ (III)
wherein:
∘ A1 and O are the elements aluminium and oxygen, respectively; and
∘ R₄ is an aliphatic hydrocarbon group having from 1 to 10 carbon atoms;
o n is a natural integer representing the valence of the aluminium element (Al).

6. The process according to any one of claims 1 to 5, **characterised in that** the solid metal substrate is formed of a material chosen from the group formed of the oxidizable materials.

7. The process according to any one of claims 1 to 6, **characterised in that**, before application of the treatment solution, said oxidizable surface of the solid metal substrate is immersed in a liquid solution, named a conversion solution, formed of at least one corrosion inhibitor in water, said corrosion inhibitor being chosen from the group formed of the lanthanide cations, and said oxidizable surface of the solid metal substrate is kept in contact with the conversion solution for a period of time adapted to form a conversion layer formed of said lanthanide bonded by at least one covalent bond to the oxidizable surface and extending over the surface of the solid metal substrate.

8. The process according to claim 7, **characterised in that** the conversion solution has a concentration of corrosion inhibitor of between 0.001 mol/l and 0.5 mol/l.

9. The process according to any one of claims 1 to 8, **characterised in that** the treatment solution is applied by dip-coating of the solid metal substrate in said treatment solution.

10. The process according to any one of claims 1 to 8, **characterised in that** the treatment solution is applied by atmospheric spray-coating of the treatment solution on the surface of the solid metal substrate.

11. The process according to any one of claims 1 to 10, **characterised in that** the hydroalcoholic composition is formed of water and at least one alcohol.

12. The process according to any one of claims 1 to 11, **characterised in that** the cerium cation of the treatment solution is chosen from the group formed of the cerium chlorides and cerium nitrates.
